# EUROPÄISCHE PATENTSCHRIFT

(11) **EP 2 612 739 B1**
(45) Veröffentlichungstag und Bekanntmachung des Hinweises auf die Patenterteilung: **27.08.2014**
(21) Anmeldenummer: 13001490.5
(22) Anmeldetag: 07.09.2010
(51) Int. Cl.: B27N 1/00, B27N 5/00, B27N 3/04

(54) **Verfahren und Verwendung von Lignin zur Herstellung von Formteilen**
Method and use of lignin for manufacturing of moulded objects
Procédé et utilisation de la lignine pour la fabrication d'objets moulés

(30) Priorität: 24.09.2009 DE 102009042595
(43) Veröffentlichungstag der Anmeldung: 10.07.2013
(62) Teilanmeldung aus: 10009307.9
(73) Patentinhaber: Braun, Peter Marco, 74348 Lauffen/N (DE)
(72) Erfinder: Braun, Hans-Peter, D-74348 Lauffen/N (DE)
(74) Vertreter: Geitz Truckenmüller Lucht

(56) Entgegenhaltungen:
- WO-A1-98/31761
- DE-A1- 2 221 353
- DE-A1-102006 057 566
- DE-C1- 3 644 397
- JP-A- 54 064 578
- US-A- 3 903 229
- US-A- 5 110 414
- US-A- 5 686 170
- US-A- 5 997 784

## Beschreibung

### Stand der Technik

Die Erfindung betrifft ein Verfahren gemäß Anspruch 1 zur Herstellung von Formteilen, die Lignin und/ oder Ligninderivate sowie Fasern enthalten, sowie eine Verwendung eines Gemisches gemäß Anspruch 10 davon.

Zur Herstellung von Formteilen insbesondere für den Außenbereich, den Bausektor, die Fahrzeugindustrie, die Möbel- und Einrichtungsfertigung sowie in der Elektro- und elektrotechnischen Industrie kommen überwiegend Kunststoffe zum Einsatz, die auf fossilen, nicht erneuerbaren Rohstoffquellen, wie Erdöl und Erdgas basieren. Schon seit den 80er Jahren des letzten Jahrhunderts ist ein steiler Anstieg im Verbrauch dieser Kunststoffe durch die Industriestaaten zu verzeichnen, da sich die Kunststoffe sehr gut formen und verarbeiten lassen und die aus diesen Kunststoffen hergestellten Formteile eine hohe Haltbarkeit aufweisen. Neben der Begrenztheit der fossilen Ressourcen stellt sich das Problem der Entsorgung der großen Abfallmengen, die bei dem hohen Kunststoffverbrauch anfallen. Die erwünschte Haltbarkeit der Kunststoffe macht die meisten Kunststoffe schwer bis überhaupt nicht zugänglich für Abbaureaktionen im Wasser oder im Boden. Hierdurch werden aufwendige und unter Umständen kostspielige Maßnahmen für das Recycling oder die Verbrennung erforderlich. Darüber hinaus droht eine Erschöpfung von Deponieraum.

Aus diesem Grund werden zwar zwischenzeitlich mehr und mehr alternative Materialien aus nachwachsenden Rohstoffen entwickelt. Zu diesen Materialien gehören auch solche auf der Basis von Lignin und/ oder Ligninderivaten. Bei Lignin handelt es sich um ein dreidimensional vernetztes phenolisches Makromolekül, das sich aus verschiedenen Monomeren zusammensetzt. Es dient in den vornehmlich aus Zellulose bestehenden Zellwänden von verholzten Pflanzen wie Gräsern, Stauden, Sträuchern und Bäumen als zusätzliches Festigungs- und Stützelement. Das aus dem Holz von Pflanzen gewonnene Lignin eignet sich als Basis zur Herstellung eines natürlichen Werkstoffes. Jedoch führt eine Nutzung der Lignins und/ oder der Ligninderivate in einem für die Industrie erheblichem Maßstab zu einem starken Anstieg von Anbauflächen für diesen nachwachsenden Rohstoff mit den damit verbundenen Nachteilen wie großflächiger Anbau in Monokulturen, der großflächige Einsatz von Pestiziden und Rückgang der vielseitigen Landwirtschaft.

Aus der US 5 997 784 sind ligninhaltige tielgezogene Formteile bekannt. Der Erfindung liegt daher die Aufgabe zugrunde, ein Verfahren zur Herstellung von Formteilen bereit zu stellen, bei dem die fossilen und natürlichen Ressourcen geschont werden. Zudem liegt der Erfindung als weitere Aufgabe zugrunde, ein kostengünstiges Verfahren bereitzustellen, mit dem haltbare, witterungsbeständige und dennoch biologisch abbaubare Formteile in einer großen Vielfalt hergestellt werden können.

### Die Erfindung und ihre Vorteile

Die Aufgabe wird gelöst durch ein Verfahren gemäß Anspruch 1 zur Herstellung von Formteilen, die Lignin und/ oder Ligninderivate und Fasern enthalten, sowie durch eine Verwendung eines Gemisches gemäß Anspruch 10 davon. Das Lignin und/ oder die Ligninderivate stammen aus ligninhaltigen Abfällen der Herstellung und Gewinnung von industriellen Produkten aus pflanzlichen Rohstoffen.

Bei der industriellen Herstellung von Papier, Bioethanol, Chemikalien und Pharmazeutika aus pflanzlicher Biomasse fällt eine gewaltige Menge an Abfallstoffen an, darunter auch eine immense Menge an lignin- und/ oder ligninderivate-haltiger Abfälle. Diese Abfälle können als Quelle für Lignin- und/ oder Ligninderivate dienen, die in Schritt a) von den übrigen Abfällen abgetrennt werden. Die Abtrennung von den übrigen Abfallstoffen kann hierbei mehr oder weniger vollständig erfolgen. Auch kann das abgetrennte Lignin und/ oder die Ligninderivate einen Anteil an Restfeuchte aufweisen. Im nächsten Schritt wird das Lignin und/ oder die Ligninderivate aus Schritt a) mit Fasern vermischt. Hierbei ist auch denkbar, dass Lignin und/ oder Ligninderivate aus unterschiedlichen ligninhaltigen Abfällen gewonnen und mit den Fasern gemischt werden. Die zugemischten Fasern dienen der Erhöhung der Festigkeit des Formteils. Bei der Extrusion in Schritt c) wird das Gemisch in einer Plastifizierzone geschmolzen und mittels Extruderschnecke kontinuierlich durch eine Formdüse gepresst und zu einer Platte geformt. Die Plattenform kann hierbei durch Walzen erzeugt werden. Die Platte aus Schritt c) wird anschließend auf Kunststofftiefziehmaschinen zu einem Formteil tiefgezogen. Hierbei sind alle durch das Tiefziehen zugänglichen Formgebungen möglich. Die so erzeugten Formteile eignen sich auch zu einer anschließenden Weiterbearbeitung durch herkömmliche Fräsen. Die Verwendung von Lignin und/ oder Ligninderivaten aus ligninhaltigen Abfällen, die bei der Herstellung und Gewinnung von industriellen Produkten wie Zellstoff oder Bioethanol, von Chemikalien und Pharmazeutika aus ligninhaltiger Biomasse anfallen, schont sowohl die fossilen als auch die natürlichen Ressourcen. Zudem lassen sich auf Basis von Lignin und/ oder Ligninderivaten aus den ligninhaltigen Abfällen aufgrund von Einsparungen im Bereich der Rohstoffbeschaffung kostengünstig haltbare, witterungsbeständige und dennoch biologisch abbaubare Formteile herstellen.

Nach einer vorteilhaften Ausgestaltung der Erfindung wird das Gemisch aus Schritt b) vor der Weiterverarbeitung in Schritt c) in Granulatform gebracht. Dies kann derart erfolgen, dass das Gemisch in einem Extruder zunächst aufgeschmolzen wird. Die Schmelze wird über Düsen zu Strängen geformt und im Wasser abgekühlt. Anschließend schneidet ein rotierendes Messer die Stränge in wenige Millimeter lange Abschnitte. Eine Granulierung ist auch durch Kaltpressverfahren möglich.

Nach einer weiteren vorteilhaften Ausgestaltung der Erfindung stammen die ligninhaltigen Abfälle aus dem Sulfit-, dem Sulfat- oder dem Organosolv-Verfahren zur Zellstoffgewinnung. Papier wird aus Zellstoff hergestellt, der im wesentlichen aus Zellulose besteht. Zur Gewinnung von Zellstoff aus Baumholz, wird dieses zunächst entrindet und anschließend zerkleinert. Für hochwertige Papiere wird die im sogenannten Holzschliff enthaltene Zellulose durch chemische Verfahren aufgeschlossen und Begleitsubstanzen wie Lignin, Hemizellulose und Harze abgetrennt. Es werden großtechnisch das Sulfat- und das Sulfitverfahren eingesetzt. Beim Sulfatverfahren wird der Holzschliff in Druckkesseln mit im wesentlichen Natronlauge, Natriumsulfid und Natriumsulfat erhitzt. Im Anschluss an die Kochung wird die Kochflüssigkeit, die Schwarzlauge, vom Zellstoff getrennt. Mit der Schwarzlauge bleiben unter anderem Lignin und/ oder Ligninderivate sowie Chemikalien zurück. Bei dem Sulfitverfahren werden die Hackschnitzel ebenfalls unter Druck mit Calciumhydrogensulfit, Magnesiumhydrogensulfit oder Ammoniumhydrogensulfit gekocht. Man erhält nach Abtrennung des Zellstoffs die Sulfitablauge, die Lignin und/ oder Ligninderivate neben weiteren Abfallstoffen wie die eingesetzten Chemikalien und Zucker enthält. Die in der Aufschlussflüssigkeit nach dem Organosolv-Verfahren anfallenden ligninhaltigen Rückstände können ebenso für das erfindungsgemäße Verfahren verwendet werden, wie Abfälle aus dem Natronverfahren oder dem Salpetersäureaufschluss.

Nach einer weiteren vorteilhaften Ausgestaltung der Erfindung handelt es sich bei den Ligninderivaten um Ligninsulfonsäuren oder Alkali-Lignin aus den Kochflüssigkeiten des Sulfit- oder Sulfatverfahrens. Jedoch eignet sich ebenfalls bei weiteren Verfahren anfallendes Lignin und/ oder Ligninderivate, wie das aus dem Organosolv-Verfahren stammende.

Nach einer weiteren vorteilhaften Ausgestaltung der Erfindung erfolgt das Abtrennen des Lignins und/ oder der Ligninderivate aus den ligninhaltigen Abfällen durch chemische und/ oder durch physikalische Separationsmittel. Hierbei können Lignin und/ oder Ligninderivate durch Ultra- oder Nanofiltrations-Membranmodule aus den Abfällen gewonnen werden. Auch ein Ausfällen der Ligninderivate durch pH-Shift oder den Zusatz von komplexbildenden Fällungsmitteln ist möglich. Wobei aufgrund von geringeren Kosten die einfachen Fällungsreaktionen gegenüber den Filtrationsmethoden, bei denen die Membran relativ häufig gewechselt werden muss, vorzuziehen sind. Diese Abtrennungsmethoden können sich auch an einen vorhergehenden chemischen Aufschluss ligninhaltiger Abfälle anschließen, wenn es sich beispielsweise um Abfälle aus der Gewinnung von Bioethanol handelt. In diesen Fällen enthält die nach dem Vergärungsprozess zurückbleibende Schlempe das Lignin noch in Vergesellschaftung mit Zellulose. Darüber hinaus können jederzeit weitere Separierungs- und Behandlungsschritte des Lignins und/ oder der Ligninderivate in den Abtrennungsprozess integriert werden. Es ist jedoch aus Kostengründen erwünscht, die Anzahl an Schritten zur Abtrennung des Lignins und/ oder der Ligninderivate möglichst gering zu halten.

Nach der Erfindung handelt es sich bei den Fasern um natürliche Fasern aus der Gruppe der Samenfasern, Bastfasern, Fruchtfasern, Holzfasern oder Blattfasern von Pflanzen. Hierbei können die Fasern aus der Baumwolle, aus der Alpaka-Pflanze, des Bambus, der Brennnessel, des Hanfs, der Kokospflanze oder der Binse Verwendung finden. Aber auch Pappelflaum, Jute, Leinen, Ramie oder Sisal sind geeignet. Um die pflanzlichen Ressourcen weiter zu schonen, können natürliche Fasern eingesetzt werden, die beim Anbau von Pflanzen als Agroabfall anfallen. Es handelt sich bei den Fasern auch um Chemiefasern aus natürlichen Polymeren. Hierbei kommen Chemiefasern aus Polymeren auf der Basis von Zellulose zur Anwendung. Diese Chemiefasern werden entweder anstelle der natürlichen Fasern oder gemeinsam mit diesen eingesetzt.

Nach einer weiteren vorteilhaften Ausgestaltung der Erfindung werden dem Gemisch aus Schritt b) weitere Hilfsstoffe zugemischt. Beispielsweise können Hilfsstoffe mit thermoplastischen Eigenschaften dann dem Gemisch zugemischt werden, falls eine über die natürlichen thermoplastischen Eigenschaften des Lignins und/ oder der Ligninderivate hinausgehende Thermoplastizität in den unter c) und d) aufgeführten Schritten erwünscht ist. Auch für eine Granulierung des Gemisches durch Verfahren unter Hitzeeinwirkung können dem Gemisch gegebenenfalls Hilfsstoffe mit thermoplastischen Eigenschaften zumischt werden.

Nach einer weiteren vorteilhaften Ausgestaltung der Erfindung handelt es sich bei den Hilfsstoffen um natürliche Polymere, auf natürlichen Stoffen basierende Polymere, Wasser, Pigmente, Farbstoffe, Füllstoffe und /oder um Mischungen dieser. Natürliche Polymere und auf natürlichen Stoffen basierende Polymere mit thermoplastischen Eigenschaften können zur Erhöhung der thermoplastischen Eigenschaften für die weitere Verarbeitung des Gemisches eingesetzt werden. Durch den Zusatz von Pigmenten und Farbstoffen ist eine individuelle Farbgebung der Formteile möglich. Der Zusatz von Wasser kann die Verarbeitbarkeit des Gemisches positiv beeinflussen. Füllstoffe können zur zusätzlichen Kostensenkung in dem bei dem Verfahren verwendeten Gemisch enthalten sein.

Nach einer weiteren vorteilhaften Ausgestaltung der Erfindung weist die Platte aus Schritt c) eine Stärke von 2 mm bis 15 mm auf, bevorzugt von 2 mm bis 10 mm. Dies ermöglicht die Herstellung von Formteilen mit unterschiedlicher Wanddicke. Hieraus ergibt sich eine weitere Vielzahl an unterschiedlichen Gestaltungsmöglichkeiten hinsichtlich der Formteile, welche durch das erfindungsgemäße Verfahren hergestellt werden können.

Nach einer weiteren Ausgestaltung der Erfindung wird ein Gemisch enthaltend Lignin und/ oder Ligninderivate und Fasern mit einem Verfahren gemäß Anspruch 1 zur Herstellung von Formteilen durch Tiefziehen verwendet.

Nach einer weiteren vorteilhaften Ausgestaltung der Erfindung wird ein Gemisch enthaltend Lignin und/ oder Ligninderivate und Fasern zur Herstellung von Hinweisschildern durch Tiefziehen verwendet. Dieser können beispielsweise zur Beschilderung von Feld- und Waldwegen dienen.

Weitere Vorteile und vorteilhafte Ausgestaltungen der Erfindung sind den Ansprüchen zu entnehmen.

## Patentansprüche

1. Verfahren zur Herstellung von Formteilen enthaltend Lignin und/ oder Ligninderivate aus ligninhaltigen Abfällen der Herstellung und Gewinnung von industriellen Produkten aus pflanzlichen Rohstoffen und Fasern
umfassend die Schritte:
a) Abtrennen des Lignins und/ oder der Ligninderivate aus den ligninhaltigen Abfällen
b) Herstellen eines Gemisches zumindest aus dem Lignin und/ oder den Ligninderivaten aus Schritt a) unter Zumischen von Fasern
c) Extrusion des Gemisches zu einer Platte
d) Tiefziehen der Platte zu einem Formteil,
**dadurch gekennzeichnet, dass** dem Gemisch aus Schritt b) als Hilfsstoff das natürliche Polymer Zellulose als Chemiefasern zugemischt wird.

2. Verfahren nach Anspruch 1, **dadurch gekennzeichnet, dass** das Gemisch aus Schritt b) vor der Weiterverarbeitung in Schritt c) in Granulatform gebracht wird.

3. Verfahren nach Anspruch 1 oder 2 **dadurch gekennzeichnet, dass** die ligninhaltigen Abfälle aus dem Sulfit-, dem Sulfat- oder dem Organosolv-Verfahren zur Zellstoffgewinnung stammen.

4. Verfahren nach einem der vorhergehenden Ansprüche, **dadurch gekennzeichnet, dass** es sich bei den Ligninderivaten um Ligninsulfonsäuren, Alkali-Lignin oder Organosolv-Lignin handelt.

5. Verfahren nach einem der vorhergehenden Ansprüche, **dadurch gekennzeichnet, dass** das Abtrennen des Lignins und/ oder der Ligninderivate aus den ligninhaltigen Abfällen durch chemische und/ oder durch physikalische Separationsmittel erfolgt.

6. Verfahren nach einem der vorhergehenden Ansprüche, **dadurch gekennzeichnet, dass** es sich bei den Fasern um natürliche Fasern aus der Gruppe der Samenfasern, Bastfasern, Fruchtfasern, Holzfasern oder Blattfasern von Pflanzen handelt.

7. Verfahren nach einem der vorhergehenden Ansprüche, **dadurch gekennzeichnet, dass** dem Gemisch aus Schritt b) weitere Hilfsstoffe zugemischt werden.

8. Verfahren nach Anspruch 7, **dadurch gekennzeichnet, dass** es sich bei den Hilfsstoffen um natürliche Polymere, Wasser, Wachse, Pigmente, Farbstoffe, Füllstoffe und /oder um Mischungen dieser handelt.

9. Verfahren nach einem der vorhergehenden Ansprüche, **dadurch gekennzeichnet, dass** die Platte aus Schritt c) eine Stärke von 2 mm bis 15 mm aufweist, bevorzugt von 2 mm bis 10 mm.

10. Verwendung eines Gemisches enthaltend Lignin und/ oder Ligninderivate und Chemiefasern aus Polymeren auf der Basis von Zellulose mit einem Verfahren gemäß Anspruch 1 zur Herstellung von Formteilen durch Tiefziehen.

11. Verwendung eines Gemisches enthaltend Lignin und/ oder Ligninderivate und Chemiefasern aus Polymeren auf der Basis von Zellulose zur Herstellung von Hinweisschildern durch Tiefziehen.

## Claims

1. Method for manufacturing of moulded objects containing lignin and/or lignin derivatives from waste containing lignin from the manufacture and extraction of industrial products from vegetable raw materials
and fibres
comprising the steps:
a) separation of the lignin and/or the lignin derivatives from the waste containing lignin
b) production of a mixture at least from the lignin and/or the lignin derivatives from step a) with the addition of fibres
c) extrusion of the mixture into a plate
d) deep-drawing of the plate into a moulded object,
**characterised in that** the natural polymer cellulose in the form of chemical fibres is added to the mixture from step b) as additive.

2. Method according to claim 1, **characterised in that** the mixture from step b) is made into a granulate before being processed further in step c).

3. Method according to claim 1 or 2, **characterised in that** the waste containing lignin comes from the sulphite, sulphate or organosolv method for pulping.

4. Method according to one of the previous claims, **characterised in that** the lignin derivatives are lignosulphonic acids, alkaline lignin or organosolv lignin.

5. Method according to one of the previous claims, **characterised in that** the separation of the lignin and/or the lignin derivatives from the waste containing lignin occurs by means of chemical and/or physical means of separation.

6. Method according to one of the previous claims, **characterised in that** the fibres concerned are natural fibres from the group of seed fibres, bast fibres, fruit fibres, wood fibres or leaf fibres from plants.

7. Method according to one of the previous claims, **characterised in that** additional additives are added to the mixture from step b).

8. Method according to claim 7, **characterised in that** the additives concerned are natural polymers, water, waxes, pigments, dyes, fillers and/or mixtures of these.

9. Method according to one of the previous claims, **characterised in that** the plate from step c) has a thickness of 2 mm to 15 mm, preferably 2 mm to 10 mm.

10. Use of a mixture containing lignin and/or lignin derivatives and chemical fibres from polymers based on cellulose with a method according to claim 1 for the manufacture of moulded objects through deep-drawing.

11. Use of a mixture containing lignin and/or lignin derivatives and chemical fibres from polymers based on cellulose with a method for the manufacture of notice signs through deep-drawing.

## Revendications

1. Procédé pour la fabrication d'objets moulés contenant de la lignine et/ou des dérivés de lignine provenant de déchets ligneux issus de la fabrication et de la production de produits industriels à partir de matières premières végétales
et des fibres,
comprenant les étapes suivantes :
a) Séparation de la lignine et/ou des dérivés de lignine provenant des déchets ligneux
b) Fabrication d'un mélange au moins à partir de la lignine et/ou des dérivés de lignine issus de l'étape a) en y ajoutant des fibres
c) Extrusion du mélange pour obtenir une plaque
d) Emboutissage de la plaque pour obtenir un objet moulé,
**caractérisé en ce qu'**une matière auxiliaire, en l'occurrence un polymère naturel, la cellulose, est ajoutée en tant que fibres chimiques au mélange issu de l'étape b).

2. Procédé selon la revendication 1, **caractérisé en ce que** le mélange issu de l'étape b) est transformé en granulats avant son traitement à l'étape c).

3. Procédé selon la revendication 1 ou 2, **caractérisé en ce que** les déchets ligneux proviennent du procédé au sulfite, au sulfate ou du procédé organosolv utilisé pour la production de pâte de cellulose.

4. Procédé selon l'une quelconque des revendications précédentes, **caractérisé en ce que** les dérivés de lignine sont des acides sulfoniques de lignine, de la lignine alcaline ou de la lignine organosolv.

5. Procédé selon l'une quelconque des revendications précédentes, **caractérisé en ce que** la séparation de la lignine et/ou des dérivés de lignine des déchets ligneux s'effectue par des agents de séparation chimiques et/ou physiques.

6. Procédé selon l'une quelconque des revendications précédentes, **caractérisé en ce que** les fibres sont des fibres naturelles du groupe des fibres de graine, fibres libériennes, fibres de fruits, fibres de bois ou fibres de feuilles de plantes.

7. Procédé selon l'une quelconque des revendications précédentes, **caractérisé en ce que** d'autres matières auxiliaires sont ajoutées au mélange de l'étape b).

8. Procédé selon la revendication 7, **caractérisé en ce que** les matières auxiliaires sont des polymères naturels, de l'eau, de la cire, des pigments, des colorants, des matières de charge et/ou des mélanges de ceux-ci.

9. Procédé selon l'une quelconque des revendications précédentes, **caractérisé en ce que** la plaque de l'étape c) présente une épaisseur de 2 à 15 mm, de préférence de 2 à 10 mm.

10. Utilisation d'un mélange contenant de la lignine et/ou des dérivés de lignine et des fibres chimiques faites de polymères à base de cellulose avec un procédé selon la revendication 1 en vue de la fabrication d'objets moulés par emboutissage.

11. Utilisation d'un mélange contenant de la lignine et/ou des dérivés de lignine et des fibres chimiques faites de polymères à base de cellulose en vue de la fabrication de panneaux indicateurs par emboutissage.
